# EUROPÄISCHE PATENTSCHRIFT

(11) **EP 0 459 950 B1**
(45) Veröffentlichungstag und Bekanntmachung des Hinweises auf die Patenterteilung: **12.03.1997**
(21) Anmeldenummer: 91810388.8
(22) Anmeldetag: 22.05.1991
(51) Int. Cl.: D06M 13/432, D06M 13/342, D06M 13/256, D06P 3/24

(54) **Stabilisierung von Färbungen auf Polyamidfasern**
Stabilisation of dyes on polyamide fibres
Stabilisation de teintures sur des fibres en polyamides

(30) Priorität: 31.05.1990 CH 1843/90
(43) Veröffentlichungstag der Anmeldung: 04.12.1991
(73) Patentinhaber: Ciba Specialty Chemicals Holding Inc., 4057 Basel (CH)
(72) Erfinder: Reinert, Gerhard, Dr., CH-4123 Allschwil (CH); Fuso, Francesco, Dr., CH-4142 Münchenstein (CH)

(56) Entgegenhaltungen:
- EP-A- 0 255 481
- BE-A- 643 898
- CH-A- 13 164

## Beschreibung

Die vorliegende Erfindung betrifft ein Verfahren zur Verbesserung der thermischen und/oder photochemischen Stabilität der Färbungen auf den Polyamidfasern sowie das nach diesem Verfahren gefärbte Polyamidfasermaterial.

Aus US-A-3 665 031 ist bekannt, ungefärbte Polymere, wie z.B. Polyamide gegen den Einfluss von Hitze und/oder Sauerstoff (Luftoxidation) mit Hilfe von wasserlöslichen phenolischen Antioxidantien zu schützen. Dieser Schutz genügt aber den heutigen Anforderungen nicht.

Aus EP-A-0 255 481 ist ein Verfahren zur photochemischen Stabilisierung von Polyamidfasermaterialien mit Hilfe von wasserlöslichen Kupferkomplexverbindungen bekannt.

Es wurde nun gefunden, dass die Färbungen auf den Polyamidfasern durch eine Behandlung mit phenolischen wasserlöslichen Antioxidantien und UV-Absorbern besser geschützt werden können.

Die Erfindung betrifft daher ein Verfahren zur Verbesserung der thermischen und/oder photochemischen Stabilität von Färbungen auf den Polyamidfasern, welches dadurch gekennzeichnet ist, dass man die Fasern mit einem Mittel aus wässrigem Bad behandelt, welches
(A) eine wasserlösliche Verbindung der Formel (1)

   (1) (A-Y-)ₙZ(-W)ₘ

   in welcher
   A den Rest eines sterisch gehinderten Phenols der Benzolreihe,
   Y einen Rest der Formeln (2) oder (3) worin
   X und X' unabhängig voneinander Alkylen, Oxaalkylen oder Thiaalkylen,
   R₂ und R₃ unabhängig voneinander Wasserstoff oder eine gegebenenfalls substituierte Alkylgruppe und
   x, x' und y unabhängig voneinander je 0 oder 1 sind,
   Z einen aliphatischen oder einen carbocyclischen aromatischen Rest, wobei letzterer höchstens zwei mono- oder bicyclische Kerne enthält,
   W die Sulfogruppe und
   m und n unabhängig voneinander 1 oder 2 bedeuten, und deren wasserlösliche Salze, und
(B) einen UV-Absorber, und
(C) einen Dispersions-, Säure- oder Metallkomplexfarbstoff enthält.

A in Formel (1) bedeutet beispielsweise einen Monohydroxyphenyl-Rest, in dem mindestens eine o-Stellung zur Hydroxylgruppe durch eine Alkyl-, Cycloalkyl- oder Aralkylgruppe substituiert ist und der gegebenenfalls noch weitere Substituenten trägt.

Alkylgruppen in o-Stellung zur Hydroxylgruppe von A können gerade oder verzweigt sein und 1-12, vorzugsweise 4-8 C-Atome enthalten. Bevorzugt sind dabei α-verzweigte Alkylgruppen. Es handelt sich dabei beispielsweise um die Methyl-, Aethyl-, iso-Propyl-, tert.Butyl-, iso-Amyl-, Octyl-, tert.Octyl- und Dodecylgruppe. Besonders bevorzugt ist dabei die tert.Butylgruppe.

Cycloalkylgruppen in o-Stellung zur Hydroxylgruppe von A enthalten 6-10, vorzugsweise 6-8 C-Atome. Beispiele dafür sind die Cyclohexyl-, Methylcyclohexyl- und Cyclooctylgruppe.

Aralkylgruppen in o-Stellung zur Hydroxylgruppe von A enthalten 7-10, vorzugsweise 8-9 C-Atome. Beispiele dafür sind die α-Methyl- und α,α-Dimethylbenzylgruppe.

Der Rest A kann daneben noch durch weitere, vorstehend definierte Alkyl-, Cycloalkyloder Aralkylgruppen substituiert sein, wobei diese bevorzugt in o'- oder p-Stellung zur Hydroxylgruppe stehen, soweit diese Stellungen nicht durch die Bindung an Y besetzt sind. Vorteilhaft ist weiterhin mindestens eine m-Stellung zur Hydroxylgruppe unsubstituiert, während die andere durch niedere Alkylgruppen, wie die Methylgruppe, substituiert sein kann.

Aus Gründen der leichten Zugänglichkeit und ihrer günstigen Stabilisierungswirkung sind Verbindungen der Formel (1) besonders bevorzugt, in denen A einen Rest der Formel (4) in der
R und R₁ unabhängig voneinander Wasserstoff, Methyl oder tert.Butyl darstellen und die Summe der Kohlenstoffatome von R und R₁ mindestens 2 beträgt, bedeutet.

X und X' in Formeln (2) und (3) können geradkettig oder verzweigt sein und 1 bis 8, vorzugsweise 1 bis 5 C-Atome enthalten. Beispiele dafür sind der Methylen-, Aethylen-, Trimethylen-, Propylen-, 2-Thia-trimethylen- oder der 2-Oxapentamethylenrest.

Besonders bevorzugt sind Verbindungen, bei denen in den Resten X und X' nicht zwei Heteroatome an das gleiche gesättigte, d.h. tetraedrische Kohlenstoffatom gebunden sind.

R₂ oder R₃ in Formeln (2) und (3) können als Alkylgruppe geradkettig oder verzweigt sein und 1 bis 18, vorzugsweise 1 bis 8 C-Atome enthalten. Beispiele dafür sind die Methyl-, Aethyl-, iso-Propyl-, Pentyl-, Octyl-, Dodecyl- und Octadecylgruppe.

Als substituierte Alkylgruppe bedeuten R₂ oder R₃ beispielsweise eine Hydroxyalkyl-, Alkoxyalkyl-, Aminoalkyl-, Alkylaminoalkyl- oder eine Dialkylaminoalkylgruppe mit insgesamt 2 bis 10, vorzugsweise 2 bis 5 C-Atomen. Beispiele dafür sind die β-Hydroxyäthyl-, β-Methoxyäthyl-, β-Aminoäthyl-, β,β'-Diäthylaminoäthyl- oder die β-Butylaminoäthylgruppe.

R₂ oder R₃ können auch eine Arylgruppe, bevorzugt die Phenylgruppe darstellen.

Dabei zeigen Verbindungen, in denen y in Formeln (2) und (3) Null bedeutet, im allgemeinen eine wesentlich bessere Stabilisierungswirkung als solche Verbindungen, in denen y Eins bedeutet.

Besonders bevorzugt sind Verbindungen der Formel (1), in denen Y einen Rest der Formel (5) worin
R₄ Wasserstoff oder C₁-C₄-Alkyl und
X" C₁-C₄-Alkylen bedeuten, darstellt.

Z in Formel (1) bedeutet beispielsweise den Rest eines unsubstituierten oder durch Carboxylgruppen substituierten niederen Alkans mit mindestens zwei C-Atomen, den Rest eines unsubstituierten oder durch Chlor oder Brom, C₁-C₄-Alkyl, C₁-C₄-Alkoxy, C₁-C₄-Alkoxycarbonylamino, Hydroxy, Carboxy, Phenyläthyl, Styryl, Phenyl, Phenoxy, Phenylthio, Phenylsulfonyl oder Acylamino substituierten Benzolkerns, wobei die Gruppe W direkt an diesen Benzolkern oder an einen monocyclischen Arylrest eines seiner Substituenten gebunden sein kann, oder es bedeutet den Naphthalin- oder Tetralinrest.

Als Rest eines niederen Alkans kann Z geradkettig oder verzweigt sein und 2 bis 5, vorzugsweise 2 C-Atome enthalten. Es handelt sich also beispielsweise um den Aethylen-, Propylen-, Trimethylen- oder Pentamethylenrest. Dieser Rest kann gegebenenfalls noch durch Carboxylgruppen substituiert sein. Ein Beispiel dafür ist der Carboxyäthylenrest.

Als Benzolrest kann Z in Formel (1) noch weiter substituiert sein. Es kann beispielsweise geradkettige oder verzweigte C₁-C₄-Alkylreste aufweisen, z.B. durch die Methyl-, Aethyloder iso-Propylgruppe substituiert sein; dabei ist die Methylgruppe bevorzugt. C₁-C₄-Alkoxygruppen als Substituenten eines Benzolrestes Z sind beispielsweise die Methoxy-, Aethoxy- oder Butoxygruppe. Ist Z als Benzolrest durch eine Acylaminogruppe substituiert, so leitet sich dessen Acylrest insbesondere von einer C₂-C₆-aliphatischen oder einer monocarbocyclischen aromatischen Carbonsäure ab. Beispiele sind der Rest der Essig-, Propion-, β-Methoxypropion-, Benzoe-, Aminobenzoe- oder Methylbenzoesäure. Beispiele für C₁-C₄-Alkoxycarbonylaminogruppen als Substituenten eines Benzolrestes Z sind der Methoxy-, Aethoxy- oder Butoxycarbonylaminorest.

Enthält die Gruppe Z als Substituenten Phenyläthyl-, Styryl-, Phenyl-, Phenoxy-, Phenylthio- oder Phenylsulfonylgruppen, so können diese gegebenenfalls durch Chlor oder Brom, C₁-C₄-Alkylgruppen, wie die Methyl- oder Ethylgruppe, C₁-C₄-Alkoxygruppen, wie die Methoxygruppe, Acylaminogruppen, wie die Acetyl- oder Benzoylaminogruppe oder Alkoxycarbonylaminogruppen, wie die Methoxy- oder Aethoxycarbonylaminogruppe substituiert sein.

Gegebenenfalls können auch mehrere, gleiche oder verschiedene der oben genannten Substituenten des Benzolrestes Z oder seiner arylgruppenhaltigen Substituenten gleichzeitig vorhanden sein.

Als Naphthalinrest kann die Gruppe Z gegebenenfalls noch durch C₁-C₄-Alkyl- oder Alkoxygruppen, wie die Methyl- oder Methoxygruppe substituiert sein.

Dabei zeigen im allgemeinen Verbindungen der Formel (1), in denen der Rest Z Hydroxyl-, Amino-, Acylamino-, Alkoxycarbonylamino- oder Styrylsubstituenten enthält, eine stärkere Verfärbung beim Belichten als Verbindungen, in denen Z frei von Substituenten oder andersartig substituiert ist.

Aus ökonomischen Gründen sind Verbindungen besonders bevorzugt, in denen Z den Aethylenrest, einen Phenylen-, Toluylen-, Chlorphenylen- oder Naphthylenrest oder einen zweiwertigen Rest des Diphenyläthers, eines Methyl- oder eines Chlordiphenyläthers, beziehungsweise in bestimmten Applikationen Verbindungen, in denen Z einen dreiwertigen Rest des Benzols oder Naphthalins bedeutet. Dabei zeigen Verbindungen, in denen Z einen Phenyl- bzw. Diphenylätherrest bedeutet, besonders gute Lichtechtheit, während Verbindungen, in denen Z einen Naphthyl- bzw. Phenyläthylphenylrest bedeutet, ausgezeichnete Waschechtheiten aufweisen.

Die Sulfogruppe W in Formel (1) ist frei, kann aber auch vorzugsweise in Form ihrer Alkalisalze, Erdalkalisalze, des Ammoniumsalzes oder der Salze organischer Stickstoffbasen vorliegen. Wegen der Schwerlöslichkeit gewisser Calcium-, Strontium- und Bariumsalze in wasserhaltigen Medien sowie aus ökonomischen Gründen sind dabei Verbindungen der Formel (1) bevorzugt, in denen die Gruppe W in Form ihres Lithium-, Natrium-, Kalium-, Magnesium- oder Ammoniumsalzes oder als Ammoniumsalz einer organischen Stickstoffbase vorliegt, dessen Kation der Formel (6) $\text{(6)} {\text{N}}^{+} \text{R'R"R"'R""}$entspricht, worin
R', R", R"', R"" unabhängig voneinander Wasserstoff, einen C₁-C₄-Alkyl- oder β-Hydroxy-C₁-C₄-Alkylrest oder einen Cyclohexylrest bedeuten, wobei mindestens zwei dieser Reste miteinander ein carbo- oder heterocyclisches Ringsystem bilden können.

Beispiele für organische Stickstoffbasen, die mit der Gruppe W solche Ammoniumsalze bilden können, sind: Trimethylamin, Triäthylamin, Triäthanolamin, Diäthanolamin, Aethanolamin, Cyclohexylamin, Dicyclohexylamin, Hexamethylenimin oder Morpholin.

Besonders günstig in ihrer Stabilisierungswirkung sind Verbindungen der Formel (7) In dieser Formel bedeuten
R und R₁ unabhängig voneinander Methyl oder tert.Butyl,
R₄ Wasserstoff oder C₁-C₄-Alkyl,
X" C₁-C₄-Alkylen,
Z den Aethylenrest, einen zwei- oder dreiwertigen Rest des Benzols oder Naphthalins oder einen zweiwertigen Rest des Diphenyläthers,
W die Sulfogruppe und
n 1 oder 2.

Die Gruppe W kann in diesen Verbindungen frei oder auch in Form ihrer vorstehend definierten Salze vorliegen.

Unter den Verbindungen der Formel (7) sind diejenigen mit R = R₁ = Methyl ökonomisch besonders vorteilhaft, während diejenigen mit R = Methyl und R₁ = tert.Butyl und besonders diejenigen mit R = R₁ = tert.Butyl eine ausgezeichnete Alkalibeständigkeit besitzen.

Als Komponente (B) können beispielsweise alle jene UV-Absorber genannt werden, die z.B. in den US-A-2 777 828: 2 853 521; 3 259 627; 3 293 247; 3 382 183; 3 403 183; 3 423 360; 4 127 586; 4 230 867; 4 511 596 und 4 698 064 beschrieben sind.

Bevorzugt eignen sich jedoch wasserlöslich gemachte UV-Absorber. Solche sind z.B. in den US-A-4 141 903, 4 230 867, 4 698 064 und 4 770 667 beschrieben.

Es können z.B. folgende Verbindungen eingesetzt werden:
a) 2-Hydroxybenzophenone der Formel (8) worin
   R₁ Wasserstoff, Hydroxy, C₁-C₄-Alkoxy oder Phenoxy,
   R₂ Wasserstoff, Halogen, C₁-C₄-Alkyl oder Sulfo,
   R₃ Wasserstoff, Hydroxy oder C₁-C₄-Alkoxy und
   R₄ Wasserstoff, Hydroxy oder Carboxy bedeuten,
b) 2-(2'-Hydroxyphenyl)-benzotriazole der Formel (9) worin
   R₁ Wasserstoff, Chlor, Sulfo, C₁-C₁₂-Alkyl, C₅-C₆-Cycloalkyl, (C₁-C₈-Alkyl)-phenyl, C₇-C₉-Phenylalkyl oder sulfoniertes C₇-C₉-Phenylalkyl,
   R₂ Wasserstoff, Chlor, C₁-C₄-Alkyl, C₁-C₄-Alkoxy, Hydroxy oder Sulfo,
   R₃ C₁-C₁₂-Alkyl, Chlor, Sulfo, C₁-C₄-Alkoxy, Phenyl, (C₁-C₈-Alkyl)-phenyl, C₅-C₆-Cycloalkyl, C₂-C₉-Alkoxycarbonyl, Carboxyethyl, C₇-C₉-Phenylalkyl oder sulfoniertes C₇-C₉-Phenylalkyl,
   R₄ Wasserstoff, Chlor, C₁-C₄-Alkyl, C₁-C₄-Alkoxy, C₂-C₉-Alkoxycarbonyl, Carboxy oder Sulfo und
   R₅ Wasserstoff oder Chlor
   bedeuten,
c) 2-(2'-Hydroxyphenyl)-s-triazine der Formel (10) worin
   R Wasserstoff, Halogen, C₁-C₄-Alkyl oder Sulfo,
   R₁ Wasserstoff, C₁-C₄-Alkyl, C₁-C₄-Alkoxy oder Hydroxy,
   R₂ Wasserstoff oder Sulfo und R₃ und R₄ unabhängig voneinander C₁-C₄-Akyl, C₁-C₄-Alkoxy, C₅-C₆-Cycloalkyl, Phenyl oder durch C₁-C₄-Alkyl und/oder Hydroxy substituiertes Phenyl bedeuten, und
d) s-Triazinverbindungen der Formel (11) worin mindestens einer der Substituenten R₁, R₂ und R₃ ein Rest der Formel ist, worin A C₃-C₄-Alkylen oder 2-Hydroxytrimethylen und M Natrium, Kalium, Calcium, Magnesium, Ammonium oder Tetra-C₁-C₄-alkylammonium und m 1 oder 2 bedeuten, und der übrige Substituent bzw. die übrigen Substituenten unabhängig voneinander C₁-C₁₂-Alkyl, Phenyl, durch Sauerstoff, Schwefel, Imino oder C₁-C₁₁-Alkylimino an den Triazinylrest gebundenes C₁-C₁₂-Alkyl, Phenyl oder einen Rest der Formel (12) sind, wie z.B. das Kaliumsalz der Verbindung der Formel (11), worin
   R₁ Phenyl und
   R₂ und R₃ je den Rest der Formel (12) bedeuten oder das Natriumsalz der Verbindung der Formel (11), worin R₁ p-Chlorphenyl und R₂ und R₃ je den Rest der Formel (12) bedeuten.

In den Formeln (8) bis (12) bedeuten:
C₁-C₄-Alkyl z.B. Methyl, Ethyl, Propyl, Isopropyl, n-Butyl, sec-Butyl oder tert.-Butyl;
C₁-C₄-Alkoxy z.B. Methoxy, Ethoxy, Propoxy oder n-Butoxy;
C₁-C₁₄-Alkoxy z.B. Methoxy, Ethoxy, Propoxy, n-Butoxy, Octyloxy, Dodecyloxy oder Tetradecyloxy;
C₁-C₁₂-Alkyl z.B. Ethyl, Amyl, tert-Octyl, n-Dodecyl und vorzugsweise Methyl, sec.-Butyl oder tert.-Butyl;
C₂-C₉-Alkoxycarbonyl z.B. Ethoxycarbonyl, n-Octoxycarbonyl oder vorzugsweise Methoxycarbonyl;
C₅-C₆-Cycloalkyl z.B. Cyclopentyl oder Cyclohexyl;
(C₁-C₈-Alkyl)-phenyl z.B. Methylphenyl, tert-Butylphenyl, tert-Amylphenyl oder tert-Octylphenyl;
C₇-C₉-Phenylalkyl z.B. Benzyl, α-Methylbenzyl oder vorzugsweise α,α-Dimethylbenzyl, und
C₁-C₁₁-Alkylimino z.B. Methyl-, Ethyl-, Butyl-, Hexyl-, Octyl-, Decyl- oder Undecylimino.

Die Carboxy und Sulfogruppen können in freier Form oder in Salzform vorliegen, z.B. als Alkalimetall-, Erdalkalimetall-, Ammonium- oder Aminsalze.

Die wasserlöslichen Verbindungen der Formel (1) sind bekannt, z.B. aus US-A-3 665 031 und können nach an sich bekannten Methoden hergestellt werden, z.B. durch Umsetzung von n Mol einer Verbindung der Formel (13)

(13) A-(X)ₓ-P

mit einem Mol einer Verbindung der Formel (14) in welchen Formeln eines von
P und Q die Gruppe -NH-R₃, das andere die Gruppe
V im Falle von y = 1 die Gruppe -OAr, im Falle von y = 0 ein Chlor oder Bromatom oder eine reaktive Aminogruppe, wobei Ar ein aromatischer Rest der Benzol- oder Naphthalinreihe ist, unter Abspaltung von HV.

Beispiele für unter Formel (13) fallende, zur Herstellung der erfindungsgemässen wasserlöslichen Verbindungen geeignete Ausgangsprodukte der Formel (15)

(15) A-(X)ₓ-NH-R₃

worin
A, X, x und R₃ die vorstehend angegebene Bedeutung haben, sind:
4-Hydroxy-3,5-di-tert.butyl-anilin, 4-Hydroxy-3,5-di-tert.butyl-benzylamin, γ-(4-Hydroxy-3,5-di-tert.butyl-phenyl)-propylamin, 4-Hydroxy-3-tert.butyl-5-methyl-anilin, 4-Hydroxy-3,5-di-cyclohexyl-anilin, 4-Hydroxy-3,5-di-tert.amyl-anilin, 4-Hydroxy-3,5-di-cyclohexyl-benzylamin, 4-Hydroxy-3-methylcyclohexyl-5-methyl-anilin, 2-Hydroxy-3-α,α-dimethylbenzyl-5-methyl-benzylamin, 4-Hydroxy-3,5-dibenzyl-anilin, γ-(4-Hydroxy-3,5-dibenzyl-phenyl)-propylamin, 2-Hydroxy-3-tert.butyl-5-dodecyl-anilin, 4-Hydroxy-3-tert.octyl-5-methyl-benzylamin, 4-Hydroxy-3,5-di-isopropyl-benzylamin, 4-Hydroxy-3-tert.butyl-6-methyl-benzylamin, 4-Hydroxy-3,5-di-tert.amyl-benzylamin, 2-Hydroxy-3,5-dimethyl-anilin und 2-Hydroxy-3-tert.butyl-5-methyl-benzylamin.

Beispiele für unter Formel (13) fallende Ausgangsprodukte der Formel (16) worin
A, X, x, R₂, y und V die vorstehend angegebene Bedeutung haben, sind:
β-(4-Hydroxy-3,5-di-tert.butyl-phenyl)-propionsäurechlorid, 4-Hydroxy-3,5-di-tert.butylphenyl-acetylchlorid, 4-Hydroxy-3,5-di-tert.butyl-benzoylchlorid, 4-Hydroxy-3-tert.butyl-5-methyl-phenyl-acetylchlorid, 2-Hydroxy-3,5-dimethyl-benzoylchlorid, 2-Hydroxy-3-tert.butyl-5-methyl-benzoylchlorid, S-(4-Hydroxy-3-tert.butyl-5-methyl-benzyl)-thioglykolsäurechlorid, 4-Hydroxy-5-tert.butylphenyl-acetylchlorid, β-(4-Hydroxy-3,5-di-cyclohexyl-phenyl)-propionsäurebromid, (4-Hydroxy-3,5-di-cyclohexyl-phenyl)-acetylchlorid, β-(4-Hydroxy-3-benzyl-5-methyl-phenyl)-propionsäurechlorid, (4-Hydroxy-3-benzyl-5-methyl-phenyl)-acetylchlorid, 4-Hydroxy-3,5-di-isopropyl-phenyl-acetylchlorid, S-(4-Hydroxy-3,5-di-isopropyl-benzyl)-thioglykolsäurechlorid, β-[ω-(4-Hydroxy-3,5-di-tert.butyl-phenyl)-propyloxy]-propionsäurechlorid, [ω-(4-Hydroxy-3,5-di-tert.butyl-phenyl)-propyloxy]-acetylchlorid, β-Methyl-β-(4-hydroxy-3,5-di-tert.butyl-phenyl)-propionsäurechlorid, 4-Hydroxy-3,5-di-tert.amylbenzyloxy-acetylchlorid, und 4-Hydroxy-5-tert.butyl-3-äthyl-benzyloxy-acetylchlorid.

Beispiele für unter Formel (14) fallende Ausgangsprodukte der Formel (17) worin
W, m, Z, X', x', R₃ und n die vorstehend angegebene Bedeutung haben, sind:
2-Amino-benzolsulfonsäure, 3-Amino-benzolsulfonsäure, 4-Amino-benzolsulfonsäure, 5-Chlor-2-amino-benzolsulfonsäure, 5-Methyl-4-chlor-2-amino-benzolsulfonsäure, 2-Chlor-5-amino-benzolsulfonsäure, 4-Chlor-3-amino-benzolsulfonsäure, 5-Chlor-3-methyl-3-amino-benzolsulfonsäure, 2,5-Dichlor-4-amino-benzolsulfonsäure, 3-Brom-6-amino-benzolsulfonsäure, 3,4-Dichlor-6-amino-benzolsulfonsäure, 1-Amino-tetralin-4-sulfonsäure, 1-Aminobenzol-2,5-disulfonsäure, 1-Amino-benzol-2,4-disulfonsäure, 1,3-Diaminobenzol-4-sulfonsäure, 1,4-Diaminobenzol-2-sulfonsäure, 2-Amino-5-methyl-benzolsulfonsäure, 5-Amino-2,4-dimethyl-benzolsulfonsäure, 4-Amino-2-methyl-benzolsulfonsäure, 3-Amino-5-isopropyl-2-methyl-benzolsulfonsäure, 2-Amino-4,5-dimethyl-benzolsulfonsäure, 2-Amino-4,5-dimethoxy-benzolsulfonsäure, 5-Amino-2-methyl-benzolsulfonsäure, 2-Amino-5-ethyl-benzolsulfonsäure, 1-Amino-naphthalin-3-sulfonsäure, 1-Amino-naphthalin-4-sulfonsäure, 1-Amino-naphthalin-5-sulfonsäure, 1-Amino-naphthalin-6-sulfonsäure, 1-Amino-naphthalin-7-sulfonsäure, 1-Amino-naphthalin-8-sulfonsäure, 2-Amino-naphthalin-1-sulfonsäure, 2-Amino-naphthalin-5-sulfonsäure, 2-Amino-naphthalin-6-sulfonsäure, 1-Amino-naphthalin-3,6-disulfonsäure, 1-Amino-naphthalin-3,8-disulfonsäure, 2-Amino-naphthalin-4,8-disulfonsäure, 1,4-Diamino-naphthalin-6-sulfonsäure, 3-Amino-4-methoxy-benzolsulfonsäure, 1-Amino-2-methoxy-naphthalin-6-sulfonsäure, 3-Amino-4-hydroxy-benzolsulfonsäure, 3-Amino-6-hydroxy-benzol-1,5-disulfonsäure, 2-Amino-5-hydroxy-naphthalin-7-sulfonsäure, 2-Acetamido-5-amino-benzolsulfonsäure, 2-Amino-5-(p-amino-benzoylamino)-benzolsulfonsäure, 2-Amino-naphthalin-5,7-disulfonsäure, 2-Amino-naphthalin-6,8-disulfonsäure, 2-Amino-5-benzamido-benzolsulfonsäure, 4,4'-Diamino-thiodiphenylether-2,2'-disulfonsäure, 2-Amino-4-carboxy-5-chlor-benzolsulfonsäure, 4-Amino-3-carboxy-benzolsulfonsäure, 5-Amino-3-sulfo-salicylsäure, 2-(β-Phenylethyl)-5-amino-benzolsulfonsäure, 1,2-Bis-[4-amino-2-sulfophenyl]-ethan, 4,4'-Diamino-stilben-2,2'-disulfonsäure, 4-Amino-stilben-2-sulfonsäure, 4,4'-Diamino-2'-methoxy-stilben-2-sulfonsäure, 4-Amino-diphenylether-3-sulfonsäure, 2-Amino-diphenylether-4-sulfonsäure, 2-Amino-2'-methyl-diphenylether-4-sulfonsäure, 2-Amino-4-chlor-4'-amyl-diphenylether-5-sulfonsäure, 2-Amino-4,4'-dichlor-diphenylether-2'-sulfonsäure, 2-Amino-4'-methyl-diphenylsulfon-4-sulfosäure, 2,5-Diamino-2'-methyl-diphenylether-4-sulfonsäure, Benzidin-2,2'-disulfonsäure, 3,3'-Dimethyl-benzidin-6-sulfonsäure, Benzidin-2-sulfonsäure, 2'-Amino-diphenylsulfon-3-sulfonsäure, 5'-Amino-2'-methyl-diphenylsulfon-3-sulfonsäure, 2',5'-Diamino-4-methyldiphenylsulfon-3-sulfonsäure, 3'-Amino-4'-hydroxy-diphenylsulfon-3-sulfonsäure, 3,3'-Diamino-diphenylsulfon-4,4'-disulfonsäure, N-Ethyl-anilin-4-sulfonsäure, N-Methyl-2-naphthylamin-7-sulfonsäure, 2-Aminoethansulfonsäure, N-Methyl-, -Ethyl-, -Propyl-, -iso-Propyl-, -Amyl-, -Hexyl-, -Cyclohexyl-, -Octyl-, -Phenyl-, -Dodecyl- oder -Stearyl-2-amino-ethansulfonsäure, 2-Methyl-2-amino-ethansulfonsäure, ω-Amino-propan-sulfonsäure, ω-Amino-butansulfonsäure, ω-Amino-pentansulfonsäure, N-Methyl-γ-amino-propansulfonsäure, 1,2-Diamino-ethansulfonsäure, 2-Methylamino-propansulfonsäure und 2-Amino-2-carboxy-ethansulfonsäure.

Beispiele für unter Formel (14) fallende Ausgangsprodukte der Formel (18) worin
W, m, Z, X', x', R₂, y, V und n die vorstehend angegebene Bedeutung haben, sind:
2-Sulfo-benzoylchlorid, 3-Sulfo-benzoylchlorid, 4-Sulfo-benzoylchlorid, 3,5-Disulfobenzoylchlorid, 3-Sulfo-phthaloylchlorid, 3,4-Disulfo-phthaloylchlorid, 4-Sulfo-phenyl-acetylchlorid, β-(4-Sulfo-phenyl)-propionsäurechlorid, 3-Sulfo-6-methyl-benzoylchlorid.

Die oben genannten Ausgangsprodukte sind zum Teil bekannt und können nach an sich bekannten Methoden hergestellt werden.

Die Herstellung der erfindungsgemäss verwendbaren Verbindungen der Formel (1) ist in der US-A-3 665 031 näher beschrieben.

Als erfindungsgemäss verwendbare Verbindungen der Formel (1) kommen z.B. Verbindungen der Formel in Betracht, worin R, R₁, R₄, X und Z-SO₃M die nachstehenden Bedeutungen annehmen.

sowie die Verbindungen der Formeln und

Die Verbindungen der Formel (8) und (9) können nach an sich bekannten Verfahren, wie sie z.B. in der US-A-3 403 183 bzw. US-A-4 127 586 beschrieben sind, hergestellt werden.

Die Verbindungen der Formel (10) können nach an sich bekannter Weise hergestellt werden, z.B. nach den in den US-A-3 259 627, 3 293 247, 3 423 360 und 4 698 064 beschriebenen Verfahren.

Die Verbindungen der Formel (11) können nach an sich bekannten Verfahren, wie sie z.B. in US-A-3 444 164 oder EP-A-165 608 beschrieben sind, hergestellt werden.

Die im erfindungsgemässen Verfahren zur Anwendung gelangenden Mittel enthalten die Komponenten (A) und (B) in einer Menge von 0,01 bis 10, vorzugsweise 0,2 bis 2 Gew.-% in einem Gewichtsverhältnis (A):(B) von 95:5 bis 5:95, vorzugsweise 60:40 bis 40:60, stets auf das zu färbende Material berechnet.

Die Applikation während dem Färben kann nach einem Auszieh- oder Kontinuierverfahren erfolgen.

Beim Ausziehverfahren kann das Flottenverhältnis innerhalb eines weiten Bereiches gewählt werden, z.B. 1:3 bis 1:200, vorzugsweise 1:10 bis 1:40. Man arbeitet zweckmässig bei einer Temperatur von 20 bis 120°C, vorzugsweise 40 bis 100°C.

Beim Kontinueverfahren beträgt der Flottenauftrag zweckmässig 40-700, vorzugsweise 40-500 Gew.-%. Das Fasermaterial wird dann einem Hitzebehandlungsprozess unterworfen, um die applizierten Farbstoffe und die Antioxidantien zu fixieren. Dieses Fixieren kann auch nach der Kalt-Verweil-Methode erfolgen.

Die Hitzebehandlung erfolgt vorzugsweise durch ein Dämpfverfahren unter Behandlung in einem Dämpfer mit gegebenenfalls überhitztem Dampf bei einer Temperatur von 98 bis 105°C während z.B. 1-7, vorzugsweise 1-5 Minuten. Die Fixierung der Farbstoffe gemäss dem Kaltverweilverfahren kann durch Lagerung der imprägnierten und vorzugsweise aufgerollten Ware bei Raumtemperatur (15 bis 30°C) z.B. während 3 bis 24 Stunden erfolgen, wobei die Kaltverweilzeit bekanntlich vom Farbstoff abhängig ist.

Nach Beendigung des Färbeprozesses bzw. der Fixierung werden die hergestellten Färbungen auf übliche Weise gewaschen und getrocknet.

Man erhält nach der vorliegenden Erfindung gefärbte Fasermaterialien mit guter thermischer und/oder photochemischer Stabilität.

Als die erfindungsgemäss zu stabilisierenden Färbungen kommen solche in Betracht, die durch Dispersions-, Säure- oder Metallkomplexfarbstoffe, besonders Azo-, 1:2-Metallkomplexfarbstoffe, z.B. 1:2-Chrom-, 1:2-Kobaltkomplexfarbstoffe oder Cu-Komplexfarbstoffe erzeugt werden.

Beispiele für solche Farbstoffe sind in Colour Index, 3. Auflage, 1971, Band 4, beschrieben.

Unter Polyamidmaterial wird synthetisches Polyamid, wie z.B. Polyamid-6, Polyamid-6,6 oder Polyamid-12, sowie modifiziertes Polyamid, z.B. basisch anfärbbares Polyamid verstanden. Neben den reinen Polyamidfasern kommen vor allem auch Fasermischungen aus Polyurethan und Polyamid in Betracht, so z.B. Trikotmaterial aus Polyamid/Polyurethan im Mischungsverhältnis 70:30. Grundsätzlich kann das reine oder gemischte Polyamidmaterial in den verschiedensten Verarbeitungsformen vorliegen, wie z.B. als Faser, Garn, Gewebe, Gewirke, Vlies oder Flormaterial.

Vor allem Färbungen auf Polyamidmaterial, das Licht und/oder Hitze ausgesetzt wird und z.B. als Teppiche oder Autopolsterstoff vorliegt, eignet sich besonders gut dazu, nach dem vorliegenden Verfahren behandelt zu werden.

Die folgenden Beispiele veranschaulichen die Erfindung. Teile bedeuten Gewichtsteile und Prozente Gewichtsprozente.

Beispiel 1: Es werden 3 Muster von je 10 g einer PA-6-Maschenware z.B. in einem ®Zeltex-Vistracolor Färbeapparat bei einem Flottenverhältnis von 1:30 gefärbt. Dazu werden 3 Flotten bereitet, die 0,5 g/l Mononatriumphosphat und 1,5 g/l Dinatriumphosphat (= pH 7) und 0,2 % des Farbstoffes der Formel gelöst enthalten. Die Flotte (1) erhält keinen weiteren Zusatz, die Flotte (2) dagegen 1 % der Verbindung der Formel und die Flotte (3) 1 % der Verbindung (101) und zusätzlich 1 % der Verbindung der Formel (102), stets auf das zu färbende Material berechnet.

Man beginnt bei 40°C mit dem Färben, verweilt 10 Minuten bei dieser Temperatur und erhitzt in 30 Minuten auf 95°C. Nach einer Färbezeit von 20 Minuten bei 95°C gibt man in jeder Flotte 2 % Essigsäure (80 %) hinzu und färbt noch 30 Minuten. Sodann kühlt man auf 70°C ab, spült, zentrifugiert und trocknet die Muster bei 80°C.

Die Färbungen werden auf ihre Lichtechtheiten nach SN-ISO 105-BO2 (Xenon) und DIN 75202 (Fakra) geprüft. Zur Untersuchung der photochemischen Stabilität des Fasermaterials werden Muster 216 Stunden lang nach DIN 75202 belichtet und nach SN 198.461 auf ihre Reissfestigkeit und Dehnung geprüft.

### Ergebnisse:

| Färbung | Lichtechtheit | | *Reissfestigkeit/Dehnung nach 216 h FAKRA |
|---|---|---|---|
| | XENON | FAKRA 72 h | |
| 1 | 6-7 | 1-2 | 13,4/38,4 % |
| 2 | 6-7 | 3-4 | 65,6/63,3 % |
| 3 | 7 | 3-4 | 74,8/83,8 % |

| | | | |
|---|---|---|---|
| *unbelichtete Färbungen als Standard | | | |

Aus diesen Ergebnissen ist ersichtlich, dass die Verbindungen (101) und (102) der Färbung sowohl einen fotochemischen als auch thermischen Schutz verleiht.

Beispiel 2: Es werden drei Färbungen (4), (5) und (6) wie im Beispiel 1 beschrieben angefertigt mit dem Unterschied, dass folgender 1:2 Metallkomplexfarbstoff der Formel (200) verwendet wird.

Die Prüfung erbrachte folgendes Ergebnis:

| Färbung | Lichtechtheit | | *Reissfestigkeit/Dehnung nach 216 h FAKRA |
|---|---|---|---|
| | XENON | FAKRA 72 h | |
| 4 | 7 | 2 | 15,8/39,6 % |
| 5 | 7 | 3-4 | 56,8/72,8 % |
| 6 | 7 | 4 | 75,7/83,8 % |

| | | | |
|---|---|---|---|
| *unbelichtete Färbungen als Standard | | | |

Es ist ersichtlich, dass die Verwendung der Verbindungen (101) und (102) eine Verbesserung der fotochemischen Stabilität erbringt.

Beispiel 3: Es werden 2 Muster von je 10 g einer PA-Maschenware z.B. in einem ®Zeltex-Vistracolor Färbeapparat bei einem Flottenverhältnis von 1:30 gefärbt. Dazu werden 2 Färbeflotten, die 0,5 g/l Mononatriumphosphat und 1,5 g/l Dinatriumphosphat (= pH 7) und 0,04 % des Farbstoffes aus enthalten, verwendet.

Die Färbeflotte 2 enthält zusätzlich noch 1 % der Verbindung der Formel

Es wird wie in Beispiel 1 beschrieben, gefärbt und getestet. Die Ergebnisse können der folgenden Tabelle entnommen werden.

| Färbung | Lichtechtheit | | *Reissfestigkeit/Dehnung nach 216 h FAKRA |
|---|---|---|---|
| | XENON | FAKRA 72 h | |
| 1 | 7-8 | 3+ | 56,3/70,5 % |
| 2 | 7-8 | 4 | 70,9/82,7 % |

| | | | |
|---|---|---|---|
| *unbehandelte Muster sind Standard | | | |

Beispiel 4: Drei 20 g Muster eines PA66-Autoteppichs (ca. 850 g/qm; Flor-/Gesamtdicke = 5,5/7 mm) werden in einem Bomben-Färbeapparat z.B. einem Labomat® (Firma Mathis), bei einem Flottenverhältnis von 1:20 (wie in Beispiel 3 beschrieben) gefärbt.

Die Flotte 1 enthält keinen weiteren Zusatz. Flotte 2 enthält 1 % der Verbindung der Formel während zu Flotte 31 % der Verbindung (400) und 0,75 % der Verbindung (102) gegeben werden. Alle Verbindungen werden auf das Gewicht des Teppichmusters berechnet und in gelöster Form der Färbeflotte zugegeben.

Der Färbeprozess wird wie im Beispiel 1 beschrieben vorgenommen.

Die fertigen Färbungen werden einerseits zur Bestimmung ihrer Lichtechtheit nach DIN 75.202 (= Fakra) belichtet, andererseits in Mustern von 4,5x12 cm 360 h nach DIN 75.202 für die Scheuerprüfung nach Martindale (SN 198.529) belichtet.

Die erhaltenen Ergebnisse sind in der nachfolgenden Tabelle zusammengefasst:

| Färbung | LICHTECHTHEIT | | SCHEUERTEST nach MARTINDALE | |
|---|---|---|---|---|
| | FAKRA 144 h | FAKRA 288 h | Gewichtsverlust | Dickenverlust |
| 1. | 1 | 1 | 24 % | 45 % |
| 2. | 2-3 | 1-2 | 8,4 % | 24 % |
| 3. | 3 | 2-3 | 5,3 % | 17 % |

Die Ergebnisse zeigen, dass die Teppichfärbung mit der Verbindung (400) deutlich stabilisiert wird, und durch Kombination mit dem UV-Absorber aber nochmals verbessert werden kann.

Beispiel 5: Drei 10 g Muster eines Polyamid 66/Lycra®-Trikot (80:20) werden mit 0,2 % Farbstoff (100) wie in Beispiel 1 vermerkt, gefärbt. Der Flotte 1 wird kein weiterer Zusatz gegeben. Die Flotte 2 wird mit 1 % der Verbindung (300) in gelöster Form versetzt, die Flotte 3 mit 1 % der Verbindung (300) und 0,75 % der Verbindung (102).

Die Lichtechtheit und photochemische Stabilität der Färbungen wird ebenfalls, wie im Beispiel 1 beschrieben, bestimmt. Es wurden folgende Ergebnisse erhalten:

| FÄRBUNG | LICHTECHTHEIT | REISSFESTIGKEIT/DEHNUNG |
|---|---|---|
| | FAKRA 72 h | nach Belichtung nach Fakra 144 h |
| 1. | 1-2 | 5,6/29,2 % |
| 2. | 2 | 46,0/59,4 % |
| 3. | 3 | 60,9/75,8 % |

Diesen Resultaten kann entnommen werden, dass die Verwendung der Verbindungen (300) eine Verbesserung der fotochemischen Stabilität bewirkt, die durch Kombination mit Verbindung (102) nochmals verbessert wird.

Beispiele 6-10: Es werden 6 Muster à 10 g eines PA 6-Trikots gemäss Beispiel 3 gefärbt und nach den im Beispiel 1 vermerkten Verfahren, aber unter Zusatz nachfolgender UV-Absorber gefärbt, fertiggestellt und nach SN-ISO 105-B02 (Xenon) und DIN 75.202 (Fakra) auf Lichtechtheiten untersucht.

Es werden folgende Verbindungen in den in der Tabelle angegebenen Mengen eingesetzt:

Die Ergebnisse der Lichtechtheitsbewertungen können folgender Tabelle entnommen werden.

| Muster Nr. | Zusatz zur Färbung | LICHTECHTHEITEN | | |
|---|---|---|---|---|
| | | Xenon | Fakra 144 h | Fakra 216 h |
| 0 | kein Zusatz | 6-7 | 1 H | 1 H |
| 1 | + 1 % Verbindung (300) | 6-7 | 3-4 | 2-3 |
| 2 | + 1 % Verbindung (300) + 0,75 % Verbindung (600) | 7 | 4-5 | 4 |
| 3 | + 1 % Verbindung (300) + 0,75 % Verbindung (601) | 7 | 4 | 3-4 |
| 4 | + 1 % Verbindung (300) + 0,75 % Verbindung (602) | 7 | 4-5 | 4 |
| 5 | + 1 % Verbindung (300) + 0,75 % Verbindung (603) | 7 | 4-5 | 4 |
| 6 | + 1 % Verbindung (300) + 0,75 % Verbindung (604) | 7 | 4 | 3 |

Es ist ersichtlich, dass die zusätzliche Verwendung der Verbindungen der Formeln (600) bis (604) zu einer Verbesserung der Heisslichtechtheiten führt.

Beispiele 11-15: Es werden 12 Muster à 10 g eines PA6-Trikots wie in den Beispielen 6-10 vermerkt, gefärbt und getestet, wobei aber die in der Tabelle angegebenen Verbindungen in den genannten Mengen eingesetzt werden.

| Färbung Nr. | Zusatz zur Färbung | LICHTECHTHEITEN | | |
|---|---|---|---|---|
| | | Xenon | Fakra 144 h | Fakra 216 h |
| 1 | kein Zusatz | 6-7 | 1 H | 1 H |
| 2 | + 0,75 % Verbindung (600) | 7 | 2 | 1-2 |
| 3 | + 1,00 % Verbindung (400) | 7 | 2-3 | 2 |
| 4 | + 1,00 % + 0,75 % Verb. (400)+(600) | 7 | 4 | 3 |
| 5 | + 1,00 % Verbindung (605) | 7 | 2-3 | 1-2 |
| 6 | + 1,00 % + 0,75 % Verb. (605)+(600) | 7 | 3-4 | 2-3 |
| 7 | + 1,00 % Verbindung (606) | 7 | 3-4 | 3 |
| 8 | + 1,00 % + 0,75 % Verb. (606)+(600) | 7 | 4 | 3-4 |
| 9 | + 1,00 % Verbindung (607) | 7 | 4 | 3-4 |
| 10 | + 1,00 % + 0,75 % Verb. (607)+(600) | 7 | 4-5 | 4 |
| 11 | + 1,00 % Verbindung (608) | 7 | 3-4 | 2-3 |
| 12 | + 1,00 % + 0,75 % Verb. (608)+(600) | 7 | 4-5 | 4 |

Aus diesen Resultaten ist ersichtlich, dass die Kombination der phenolischen oxidantien mit UV-Absorbern, z.B. der Formel (600), stets zu einer Verbesserung der Heisslichtechtheiten führt.

## Patentansprüche

1. Verfahren zur Verbesserung der thermischen und/oder photochemischen Stabilität von Färbungen auf den Polyamidfasern, dadurch gekennzeichnet, dass man die Fasern mit einem Mittel aus wässrigem Bad behandelt, welches
(A) eine Verbindung der Formel
(1) (A-Y-)ₙZ(-W)ₘ
in welcher
A den Rest eines sterisch gehinderten Phenols der Benzolreihe,
Y einen Rest der Formeln (2) oder (3) worin
X und X' unabhängig voneinander Alkylen, Oxaalkylen oder Thiaalkylen,
R₂ und R₃ unabhängig voneinander Wasserstoff oder eine gegebenenfalls substituierte Alkylgruppe und
x, x' und y unabhängig voneinander je 0 oder 1 sind,
Z einen aliphatischen oder einen carbocyclischen aromatischen Rest, wobei letzterer höchstens zwei mono- oder bicyclische Kerne enthält,
W die Sulfogruppe und
m und n unabhängig voneinander 1 oder 2 bedeuten, und deren wasserlösliche Salze, und
(B) einen UV-Absorber, und
(C) einen Dispersions-, Säure- oder Metallkomplexfarbstoff enthält.

2. Verfahren gemäss Anspruch 1, dadurch gekennzeichnet, dass man als Komponente (A) eine Verbindung der Formel (1) verwendet, worin A einen Monohydroxyphenyl-Rest bedeutet, in dem mindestens eine o-Stellung zur Hydroxylgruppe durch Alkyl mit 1-12 C-Atomen, Cycloalkyl mit 6-10 C-Atomen oder Aralkyl mit 7-10 C-Atomen substituiert ist und der gegebenenfalls noch weitere Substituenten trägt.

3. Verfahren gemäss einem der Ansprüche 1 und 2, dadurch gekennzeichnet, dass man als Komponente (A) eine Verbindung der Formel (1) verwendet, worin A einen Rest der Formel (4) in der
R und R₁ unabhängig voneinander Wasserstoff, Methyl oder tert.Butyl darstellen und die Summe der Kohlenstoffatome von R und R₁ mindestens 2 beträgt, bedeutet.

4. Verfahren gemäss einem der Ansprüche 1 bis 3, worin in den Verbindungen der Formeln (2) und (3) X und X' geradkettiges oder verzweigtes Alkylen mit 1-8 C-Atomen bedeuten.

5. Verfahren gemäss einem der Ansprüche 1 bis 4, worin in den Verbindungen der Formeln (2) und (3) R₂ und R₃ geradkettiges oder verzweigtes C₁-C₈-Alkyl bedeuten.

6. Verfahren gemäss einem der Ansprüche 1 und 4, worin in den Verbindungen der Formeln (2) und (3) R₂ und R₃ Hydroxyalkyl, Alkoxyalkyl, Aminoalkyl, Alkylaminoalkyl oder Dialkylaminoalkyl je mit insgesamt 2-10 C-Atomen oder Phenyl bedeuten.

7. Verfahren gemäss Anspruch 1, worin in Formel (1) Y einen Rest der Formel (5) darstellt, worin
R₄ Wasserstoff oder C₁-C₄-Alkyl und
X" C₁-C₄-Alkylen bedeuten.

8. Verfahren gemäss einem der Ansprüche 1 bis 7, dadurch gekennzeichnet, dass Z in Formel (1) den Rest eines unsubstituierten oder durch Carboxylgruppen substituierten Alkans mit mindestens 2 C-Atomen, den Rest eines unsubstituierten oder durch Chlor oder Brom, C₁-C₄-Alkyl, C₁-C₄-Alkoxy, C₁-C₄-Alkoxycarbonylamino, Hydroxy, Carboxy, Phenylethyl, Styryl, Phenyl, Phenoxy, Phenylthio, Phenylsulfonyl oder Acylamino substituierten Benzolkernes, wobei die Gruppe W direkt an diesen Benzolkern oder an einen monocyclischen Arylrest eines seiner Substituenten gebunden sein kann, oder es den Naphthalin- oder Tetralinrest bedeutet

9. Verfahren gemäss Anspruch 1, dadurch gekennzeichnet, dass man als Komponente (A) eine Verbindung der Formel (7) verwendet, worin
R und R₁ unabhängig voneinander Methyl oder tert.Butyl,
R₄ Wasserstoff oder C₁-C₄-Alkyl,
X" C₁-C₄-Alkylen,
Z den Aethylenrest, einen zwei- oder dreiwertigen Rest des Benzols oder Naphthalins oder einen zweiwertigen Rest des Diphenyläthers,
W die Sulfogruppe und
n 1 oder 2 bedeuten.

10. Verfahren gemäss Anspruch 9, dadurch gekennzeichnet, dass man als Komponente (A) eine Verbindung der Formel (7) verwendet, worin R und R₁ tert.-Butyl, X" Methylen oder Ethylen, R₄ Wasserstoff, Methyl oder Ethyl und Z Ethylen, o-, m- oder p-Phenylen, 1,4-Naphthylen, 1,8-Naphthylen, 2-Methoxy-1,6-Naphthylen, 1,5-Naphthylen, 2,5-Naphthylen, 2,6-Naphthylen, 1,4,6-Naphthalintriyl oder die Reste worin die Sulfogruppe W in Form ihrer Alkali- oder Ammoniumsalze vorliegt.

11. Verfahren nach einem der Ansprüche 1 bis 10, dadurch gekennzeichnet, dass man als Komponente (B) ein 2-Hydroxybenzophenon der Formel verwendet, worin
R₁ Wasserstoff, Hydroxy, C₁-C₁₄-Alkoxy oder Phenoxy,
R₂ Wasserstoff, Halogen, C₁-C₄-Alkyl oder Sulfo,
R₃ Wasserstoff, Hydroxy oder C₁-C₄-Alkoxy und
R₄ Wasserstoff, Hydroxy oder Carboxy bedeuten.

12. Verfahren nach einem der Ansprüche 1 bis 10, dadurch gekennzeichnet, dass man als Komponente (B) ein 2-(2'-Hydroxyphenyl)-benzotriazol der Formel verwendet, worin
R₁ Wasserstoff, Chlor, Sulfo, C₁-C₁₂-Alkyl, C₅-C₆-Cycloalkyl,(C₁-C₈-Alkyl)-phenyl, C₇-C₉-Phenylalkyl oder sulfoniertes C₇-C₉-Phenylalkyl,
R₂ Wasserstoff, Chlor, C₁-C₄-Alkyl, C₁-C₄-Alkoxy, Hydroxy oder Sulfo,
R₃ C₁-C₁₂-Alkyl, Chlor, Sulfo, C₁-C₄-Alkoxy, Phenyl, (C₁-C₈-Alkyl)-phenyl, C₅-C₆-Cycloalkyl, C₂-C₉-Alkoxycarbonyl, Carboxyethyl, C₇-C₉-Phenylalkyl oder sulfoniertes C₇-C₉-Phenylalkyl,
R₄ Wasserstoff, Chlor, C₁-C₄-Alkyl, C₂-C₉-Alkoxy, C₂-C₉-Alkoxycarbonyl, Carboxy oder Sulfo und
R₅ Wasserstoff oder Chlor
bedeuten.

13. Verfahren nach einem der Ansprüche 1 bis 10, dadurch gekennzeichnet, dass man als Komponente (B) ein 2-(2'-Hydroxyphenyl)-s-triazin der Formel verwendet, worin R Wasserstoff, Halogen, C₁-C₄-Alkyl oder Sulfo,
R₁ Wasserstoff, C₁-C₄-Alkyl, C₁-C₄-Alkoxy oder Hydroxy,
R₂ Wasserstoff oder Sulfo und R₃ und R₄ unabhängig voneinander C₁-C₄-Alkyl, C₁-C₄-Alkoxy, C₅-C₆-Cycloalkyl, Phenyl oder durch C₁-C₄-Alkyl und/oder Hydroxy substituiertes Phenyl bedeuten.

14. Verfahren nach einem der Ansprüche 1 bis 10, dadurch gekennzeichnet, dass man als Komponente (B) eine s-Triazinverbindung der Formel verwendet, worin mindestens einer der Substituenten R₁, R₂ und R₃ ein Rest der Formel ist, worin A C₃-C₄-Alkylen oder 2-Hydroxytrimethylen und M Natrium, Kalium, Calcium, Magnesium, Ammonium oder Tetra-C₁-C₄-alkylammonium und m 1 oder 2 ist, und der übrige Substituent bzw. die übrigen Substituenten unabhängig voneinander C₁-C₁₂-Alkyl, Phenyl, durch Sauerstoff, Schwefel, Imino oder C₁-C₁₁-Alkylimino an den Triazinylrest gebundenes C₁-C₁₂-Alkyl, Phenyl oder einen Rest der Formel (12) sind.

15. Verfahren gemäss einem der Ansprüche 1 bis 14, dadurch gekennzeichnet, dass man das Mittel nach einem Auszieh- oder Kontinueverfahren auf die Fasern aufzieht.

## Claims

1. A process for improving the thermal and/or photochemical stability of dyeings on polyamide fibres, which comprises treating the fibres with an agent from an aqueous bath containing
(A) a compound of the formula
(1) (A-Y-)ₙZ(-W)ₘ
in which A is the radical of a sterically hindered phenol from the benzene series, Y is a radical of the formulae (2) or (3) in which X and X', independently of one another, are alkylene, oxaalkylene or thiaalkylene, R₂ and R₃, independently of one another, are hydrogen or a substituted or unsubstituted alkyl group and x, x' and y, independently of one another, are each 0 or 1, Z is an aliphatic or a carbocyclic aromatic radical, the latter containing at most two mono- or bicyclic rings, W is a sulfo group and m and n, independently of one another, are 1 or 2, and its water-soluble salts, and
(B) a UV absorber, and
(C) a disperse, acid or metal complex dye.

2. A process according to claim 1, wherein component (A) used is a compound of the formula (1) in which A is a monohydroxyphenyl radical in which at least one o position with respect to the hydroxyl group is substituted by alkyl having 1-12 C atoms, cycloalkyl having 6-10 C atoms or aralkyl having 7-10 C atoms and which, if desired, carries further substituents.

3. A process according to either of claims 1 or 2, wherein component (A) used is a compound of the formula (1) in which A is a radical of the formula (4) in which R and R₁, independently of one another, are hydrogen, methyl or tert-butyl and the sum of the carbon atoms of R and R₁ is at least 2.

4. A process according to any one of claims 1 to 3, wherein X and X' in the compounds of the formulae (2) and (3) are straight-chain or branched alkylene having 1-8 C atoms.

5. A process according to any one of claims 1 to 4, wherein R₂ and R₃ in the compounds of the formulae (2) and (3) are straight-chain or branched C₁-C₈alkyl.

6. A process according to either of claims 1 or 4, wherein R₂ and R₃ in the compounds of the formulae (2) and (3) are hydroxyalkyl, alkoxyalkyl, aminoalkyl, alkylaminoalkyl or dialkylaminoalkyl each having a total of 2-10 C atoms or are phenyl.

7. A process according to claim 1, wherein Y in formula (1) is a radical of the formula (5) in which R₄ is hydrogen or C₁-C₄alkyl and X" is C₁-C₄alkylene.

8. A process according to any one of claims 1 to 7, wherein Z in formula (1) is the radical of an unsubstituted or carboxy-substituted alkane having at least 2 C atoms, the radical of a benzene ring which is unsubstituted or substituted by chlorine or bromine, C₁-C₄alkyl, C₁-C₄alkoxy, C₁-C₄alkoxycarbonylamino, hydroxyl, carboxy, phenylethyl, styryl, phenyl, phenoxy, phenylthio, phenylsulfonyl or acylamino, in which the group W can be bound directly to this benzene ring or to a monocyclic aryl radical of one of its substituents, or it is a naphthalene or tetralin radical.

9. A process according to claim 1, wherein component (A) used is a compound of the formula (7) in which R and R₁, independently of one another, are methyl or tert-butyl, R₄ is hydrogen or C₁-C₄alkyl, X" is C₁-C₄alkylene, Z is an ethylene radical, a di- or trivalent radical of benzene or naphthalene or a divalent radical of diphenyl ether, W is a sulfo group and n is 1 or 2.

10. A process according to claim 9, wherein component (A) used is a compound of the formula (7) in which R and R₁ are tert-butyl, X" is methylene or ethylene, R₄ is hydrogen, methyl or ethyl and Z is ethylene, o-, m- or p-phenylene, 1,4-naphthylene, 1,8-naphthylene, 2-methoxy-1,6-naphthylene, 1,5-naphthylene, 2,5-naphthylene, 2,6-naphthylene, 1,4,6-naphthalenetriyl or the radicals in which the sulfo group W is present in the form of its alkali metal salts or ammonium salts.

11. A process according to any one of claims 1 to 10, wherein component (B) used is a 2-hydroxybenzophenone of the formula in which R₁ is hydrogen, hydroxyl, C₁-C₁₄alkoxy or phenoxy, R₂ is hydrogen, halogen, C₁-C₄alkyl or sulfo, R₃ is hydrogen, hydroxyl or C₁-C₄alkoxy and R₄ is hydrogen, hydroxyl or carboxyl.

12. A process according to any one of claims 1 to 10, wherein component (B) used is a 2-(2'-hydroxyphenyl)benzotriazole of the formula in which R₁ is hydrogen, chlorine, sulfo, C₁-C₁₂alkyl, C₅-C₆cycloalkyl, (C₁-C₈alkyl)phenyl, C₇-C₉phenylalkyl or sulfonated C₇-C₉phenylalkyl, R₂ is hydrogen, chlorine, C₁-C₄alkyl, C₁-C₄alkoxy, hydroxyl or sulfo, R₃ is C₁-C₁₂alkyl, chlorine, sulfo, C₁-C₄alkoxy, phenyl, (C₁-C₈alkyl)phenyl, C₅-C₆cycloalkyl, C₂-C₉alkoxycarbonyl, carboxyethyl, C₇-C₉phenylalkyl or sulfonated C₇-C₉phenylalkyl, R₄ is hydrogen, chlorine, C₁-C₄alkyl, C₁-C₄alkoxy, C₂-C₉alkoxycarbonyl, carboxy or sulfo and R₅ is hydrogen or chlorine.

13. A process according to any one of claims 1 to 10, wherein component (B) used is a 2-(2'-hydroxyphenyl)-s-triazine of the formula in which R is hydrogen, halogen, C₁-C₄alkyl or sulfo, R₁ is hydrogen, C₁-C₄alkyl, C₁-C₄alkoxy or hydroxyl, R₂ is hydrogen or sulfo and R₃ and R₄, independently of one another, are C₁-C₄alkyl, C₁-C₄alkoxy, C₅-C₆cycloalkyl, phenyl or phenyl substituted by C₁-C₄alkyl and/or hydroxyl.

14. A process according to any one of claims 1 to 10, wherein component (B) used is an s-triazine compound of the formula in which at least one of the substituents R₁, R₂ and R₃ is a radical of the formula in which A is C₃-C₄alkylene or 2-hydroxytrimethylene and M is sodium, potassium, calcium, magnesium, ammonium or tetra-C₁-C₄alkylammonium and m is 1 or 2, and the remaining substituent or the remaining substituents are, independently of one another, C₁-C₁₂alkyl, phenyl, C₁-C₁₂alkyl which is bound to the triazinyl radical via oxygen, sulfur, imino or C₁-C₁₁alkylimino, or are phenyl or a radical of the formula (12).

15. A process according to any one of claims 1 to 14, wherein the composition is applied to the fibres by the exhaust method or a continuous process.

## Revendications

1. Procédé pour améliorer la stabilité thermique et/ou photochimique des colorations sur fibres de polyamide, caractérisé en ce qu'on traite les fibres en bain aqueux, par un réactif qui contient:
(A) un composé de formule (1)
(1) (A-Y-)ₙZ(-W)ₘ
dans laquelle
A représente le radical d'un phénol à encombrement stérique de la série du benzène,
Y représente un radical de formule (2) ou (3) dans lesquelles
X et X' représentent, indépendamment l'un de l'autre, un alkylène, un oxalkylène ou un thialkylène,
R₂ et R₃ représentent, indépendamment l'un de l'autre, un atome d'hydrogène ou un groupe alkyle éventuellement substitué, et
x, x' et y représentent, indépendamment les uns des autres, O ou 1,
Z représente un radical aliphatique ou un radical aromatique carbocyclique, ce dernier contenant au maximum deux noyaux mono- ou bicycliques,
W représente le groupe sulfo et
m et n représentent, indépendamment l'un de l'autre, 1 ou 2 et les sels solubles de ce composé, et
(B) représente un absorbant des UV, et
(C) un colorant de dispersion, acide ou à complexe métallique.

2. Procédé selon la revendication 1, caractérisé en ce que l'on utilise, comme constituant (A), un composé de formule (1) dans laquelle A représente un radical monohydroxyphénylique, dans lequel au moins une position o par rapport au groupe hydroxyle est substituée par un alkyle ayant de 1 à 12 atomes de carbone, un cycloalkyle ayant de 6 à 10 atomes de carbone, ou un aralkyle ayant de 7 à 10 atomes de carbone, et comporte éventuellement encore d'autres substituants.

3. Procédé selon l'une des revendications 1 et 2, caractérisé en ce que l'on utilise, comme constituant (A), un composé de formule (1) dans laquelle A représente un radical de formule (4) dans laquelle R et R₁ représentent, indépendamment l'un de l'autre, un atome d'hydrogène, un radical méthyle ou tert-butyle et la somme des atomes de carbone de R et R₁ est égale au moins à 2.

4. Procédé selon l'une des revendications 1 à 3, dans lequel X et X' représentent un alkylène linéaire ou ramifié ayant de 1 à 8 atomes de carbone dans les composés de formule (2) et (3).

5. Procédé selon l'une des revendications 1 à 4, dans lequel R₂ et R₃ représentent un alkyle en C₁-C₈, linéaire ou ramifié, dans les composés de formule (2) et (3).

6. Procédé selon l'une des revendications 1 et 4, dans lequel R₂ et R₃ représentent un radical hydroxyalkyle, alcoxyalkyle, aminoalkyle, alkylaminoalkyle ou dialkylaminoalkyle, ayant chaque fois au total de 2 à 10 atomes de carbone, ou un radical phényle dans les composés de formule (2) et (3).

7. Procédé selon la revendication 1, dans lequel, dans la formule (1), Y représente un radical de formule (5) dans laquelle
R₄ représente un atome d'hydrogène ou un alkyle en C₁-C₄ et
X" représente un alkylène en C₁-C₄.

8. Procédé selon l'une des revendications 1 à 7, caractérisé en ce que, dans la formule (1), Z représente le radical d'un alcane avec au moins deux atomes de carbone, non substitué ou substitué par des groupes carboxyle, le radical d'un noyau benzénique non substitué ou substitué par du chlore ou du brome, un alkyle en C₁-C₄, un alcoxy en C₁-C₄, un alcoxycarbonylamino en C₁-C₄, un hydroxy, un carboxy, un phényléthyle, un styryle, un phényle, un phénoxy, un phénylthio, un phénylsulfonyle ou un acylamino, où le groupe W peut être lié directement à ce noyau benzénique ou à un radical aryle monocyclique d'un de ses substituants, ou bien Z représente le radical naphtalène ou tétraline.

9. Procédé selon la revendication 1, caractérisé en ce que l'on utilise, comme constituant (A), un composé de formule (7) dans laquelle
R et R₁ représentent indépendamment l'un de l'autre, un radical méthyle ou tert-butyle,
R₄ représente un atome d'hydrogène ou un radical alkyle en C₁-C₄,
X" représente un alkylène en C₁-C₄,
Z le radical éthylène, un radical bi- ou trivalent du benzène ou du naphtalène ou un radical bivalent de l'éther diphénylique,
W représente le groupe sulfo et
n représente 1 ou 2.

10. Procédé selon la revendication 9, caractérisé en ce que l'on utilise, comme constituant (A), un composé de formule (7), dans laquelle R et R₁ représentent un tert-butyle, X^{"} un méthylène ou un éthylène, R₄ un atome d'hydrogène ou un groupe méthyle ou éthyle, et Z un groupe éthylène, un o-, m- ou p-phénylène, un 1,4-naphtylène, un 1,8-natphtylène, un 2-méthoxy-1,6-natphylène, un 1,5-naphtylène, un 2,5-naphtylène, un 2,6-naphtylène, un 1,4,6-naphtalinetriyle ou les radicaux dans lesquels le groupe sulfo W se présente sous la forme de ses sels alcalins ou ammoniques.

11. Procédé selon l'une des revendications 1 à 10 caractérisé en ce que l'on utilise, comme constituant (B), une 2-hydroxybenzophénone de formule dans laquelle
R₁ représente un atome d'hydrogène, un groupe hydroxy, alcoxy en C₁-C₁₄ ou phénoxy,
R₂ représente un atome d'hydrogène ou d'halogène, un groupe alkyle en C₁-C₄ ou sulfo,
R₃ représente un atome d'hydrogène ou un groupe hydroxy ou alcoxy en C₁-C₄ et
R₄ représente un atome d'hydrogène, ou un groupe hydroxy ou carboxy.

12. Procédé selon l'une des revendications 1 à 10, caractérisé en ce que l'on utilise, comme constituant (B), un 2-(2'-hydroxyphényl)-benzotriazole de formule dans laquelle
R₁ représente un atome d'hydrogène ou de chlore, un groupe sulfo, alkyle en C₁-C₁₂, cycloalkyle en C₅-C₆, (C₁-C₈-alkyl)phényle, C₇-C₉-phénylalkyle ou C₇-C₉-phénylalkyle sulfoné,
R₂ représente un atome d'hydrogène ou de chlore ou un groupe alkyle en C₁-C₄, alcoxy en C₁-C₄, hydroxy ou sulfo,
R₃ représente un alkyle en C₁-C₁₂, un atome de chlore ou un groupe sulfo, alcoxy en C₁-C₄, phényle, (C₁-C₈-alkyl)phényle, C₅-C₆-cycloalkyle, C₂-C₉-alcoxycarbonyle, carboxyéthyle, C₇-C₉-phénylalkyle ou C₇-C₉-phénylalkyle sulfoné,
R₄ représente un atome d'hydrogène ou de chlore ou un groupe alkyle en C₁-C₄, alcoxy en C₁-C₄, alcoxycarbonyle en C₂-C₉, carboxy ou sulfo et
R₅ représente un atome d'hydrogène ou de chlore,

13. Procédé selon l'une des revendications 1 à 10, caractérisé en ce que l'on utilise, comme constituant (B), une 2-(2'-hydroxyphényl)-s-triazine de formule dans laquelle R représente un atome d'hydrogène ou d'halogène ou un groupe alkyle en C₁-C₄ ou sulfo,
R₁ représente un atome d'hydrogène ou un groupe alkyle en C₁-C₄, alcoxy en C₁-C₄ ou hydroxy,
R₂ représente un atome d'hydrogène ou un groupe sulfo et R₃ et R₄ représentent, indépendamment l'un de l'autre, un alkyle en C₁-C₄, un alcoxy en C₁-C₄, un cycloalkyle en C₅-C₆, un phényle ou un phényle substitué par un alkyle en C₁-C₄ et/ou titi hydroxy.

14. Procédé selon l'une des revendications 1 à 10, caractérisé en ce que l'on utilise, comme constituant (B), un composé de la s-triazine de formule dans laquelle au moins l'un de substituants R₁, R₂ et R₃ représente un radical de formule dans laquelle A représente un alkylène en C₃-C₄, ou un 2-hydroxytriméthylène et M représente du sodium, du potassium, du calcium, du magnésium, de l'ammonium ou du tétra-C₁-C₄-alkylammonium et m représente 1 ou 2, et l'autre substituant ou les autres substituants représentent indépendamment les uns des autres, un alkyle en C₁-C₁₂, un phényle, un alkyle en C₁-C₁₂ lié au radical triazine par de l'oxygène, du soufre, un imino ou un alkylimino en C₁-C₁₁, un phényle ou un radical de formule (12).

15. Procédé selon l'une des revendications 1 à 14, caractérisé en ce que l'on extrait l'agent des fibres selon un procédé d'extraction ou en continu.
